# EUROPÄISCHE PATENTANMELDUNG

(11) **EP 0 448 757 A1**
(43) Veröffentlichungstag der Anmeldung: **02.10.1991**
(21) Anmeldenummer: 90105900.6
(22) Anmeldetag: 28.03.1990
(51) Int. Cl.: H01H 1/02, C22C 5/06

(54) **Silber-Kontaktwerkstoff**

(71) Anmelder: INOVAN GMBH & CO. KG METALLE UND BAUELEMENTE, D-75211 Birkenfeld (DE)
(72) Erfinder: Neumann-Henneberg, Wolf, D-7207 Rietheim 1 (DE)
(74) Vertreter: Trappenberg, Hans

(57) **Zusammenfassung**

Bevorzugte Silber-Kontaktwerkstoffe sind Silber-Nickel- und Silber-Zinnoxid-Legierungen. Bei Silber-Nickel werden Legierungen von 10 Gew.-% und 40 Gew.-% eingesetzt. Bei Silber-Zinnoxid-Legierungen haben sich Zinnoxidanteile zwischen 8 Gew.-% und 12 Gew.-% bewährt.

Die Aufgabe der Erfindung, einen Silber-Kontaktwerkstoff anzugeben, der einfach herstellbar und gut verformbar ist, und bei dem nicht auf die Polarität geachtet werden muß, wird erreicht durch eine Silberlegierung mit Legierungsbestandteilen von Nickel und Zinnoxid.

## Beschreibung

Die Erfindung betrifft einen Silber-Kontaktwerkstoff zum Herstellen von für Gleich- und Wechselstrom verwendbaren Kontakten, insbesondere zum Herstellen von Kontaktdraht, der zum direkten Einnieten in Kontaktstücke (Kontaktfedern) geeignet ist.

Zum Herstellen von Starkstom-Kontakten werden in erster Linie Silber und Silberlegierungen eingesetzt, die nicht nur gute mechanische und elektrische Eigenschaften aufweisen, sondern auch wirtschaftlich herzustellen sind. Reines Silber jedoch ist für viele Anwendungen ungeeignet wegen seiner Neigung zum Schweißen beim Schaltvorgang, seiner weiteren Neigung zum Kleben bei hohem Kontaktdruck und schließlich auch wegen der zu erwartenden Materialwanderung beim Schalten von Gleichstrom. Außerdem ist seine mechanische Abriebfestigkeit und Abbrandfestigkeit begrenzt. Es werden daher in immer höherem Maße Silberlegierungen eingesetzt, die diese dem reinen Silber anhaftenden Nachteile mindern oder gar ganz vermeiden.

Bevorzugte Silber-Nickel-Verbundwerkstoffe weisen einen Nickelgehalt zwischen 10 Gew.-% und 40 Gew.-% auf. Derartige Verbundwerkstoffe zeigen eine hohe Härte und Festigkeit, gute elektrische und thermische Leitfähigkeit sowie als Starkstromkontakt - auch bei Gleichstrom - eine gute Abbrandfestigkeit. Besonders zu erwähnen ist, daß die Abbrandrückstände nicht leitend sind, derartige Kontakte also mit Vorteil in Niederspannungsschaltgeräten Verwendung finden können. Sie sind allerdings nicht im Schmelzweg, sondern lediglich pulvermetallurgisch durch Pressen und Sintern einer Metallpulvermischung herstellbar und damit teurer als Kontakte aus Feinkornsilber.

Weiter bekannt unter diesen Silberlegierungen und mit gutem Erfolg, insbesondere zum Schalten von Gleichströmen eingesetzt, sind Silber-Zinnoxid-Legierungen. Diese Werkstoffe sind wegen ihrer hohen Sprödigkeit in der Lage, bei thermischer beziehungsweise elektrischer Überbeanspruchung die durch die Lichtbogeneinwirkung in der Kontaktoberfläche auftretenden Schrumpfspannungen auszugleichen. Dadurch wird vor allem bei Schwerlastschaltungen eine sehr gute Abbrandfestigkeit erzielt.

Zusammenfassend ist zu sagen, daß Silber-Nickel-Legierungen mit geringem Nickelgehalt einen geringen Kontaktwiderstand aufweisen, jedoch mit großer Schweißneigung behaftet sind, während solche Legierungen mit hohem Nickelgehalt zwar eine geringe Schweißneigung, jedoch einen verhältnismäßig hohen Kontaktwiderstand aufweisen. Silberlegierungen mit Zinnoxid weisen eine geringe Neigung zum Verschweißen auf und sind bei höheren Zinnoxid-Anteilen praktisch verschweißfest, sind jedoch mit einem verhältnismäßig hohen Kontaktwiderstand belastet.

Um die Vorteile dieser beiden Kontaktlegierungen zu vereinen beziehungsweise deren Nachteile weitgehend zu vermeiden, ist es beim Einsatz von diesen Materialien zum Schalten von Gleichstrom bekannt geworden, die eine Kontaktseite mit Silber-Zinnoxid mit einem Anteil von 8 Gew.-% bis 10 Gew.-% Zinnoxid auszustatten und die weitere Kontaktseite mit einer Silber-Nickellegierung mit einem Nickelanteil von etwa 10 Gew.-%. Das Silber-Zinnoxid auf der einen Kontaktseite sichert dabei die gewünschte Schaltleistung, während die Silber-Nickellegierung die Materialwanderung in Grenzen hält und vor allen Dingen dafür sorgt, daß keine leitenden Abbrandrückstände entstehen. Der Nachteil einer derartigen Kontaktwerkstoff-Anwendung ist darin zu erblicken, daß stets unterschiedliche Kontaktwerkstoffe eingesetzt werden müssen, bei deren Anwendung auf die Polarität zu achten ist.

Ein weiterer Nachteil beim Einsatz von Silber-Zinnoxid-Kontaktwerkstoffen ist, daß dieser Werkstoff aufgrund der naturgegebenen Härte bei miniaturisierten Kontakten nur begrenzt einsetzbar ist. Drahtgenietete Kontakte aus diesen Werkstoffen führen immer wieder zu Fertigungsschwierigkeiten wegen deren erschwerter Kaltumformung.

Ziel der Erfindung ist es damit, einen Kontaktwerkstoff auf Silberlegierungsbasis anzugeben, der, wie oben erwähnt, die Vorteile der verschiedenen Werkstoffe in sich vereinigt, der einfach herstellbar und gut verformbar ist, und bei dem außerdem nicht auf die Polarität geachtet werden muß.

Nach der Erfindung erfüllt diese Forderung ein Silber-Kontaktwerkstoff, bestehend aus den Legierungsbestandteilen Silber, Nickel und Zinnoxid. Realisiert werden kann die Erfindung durch eine Silberlegierung aus 90 Gew.-% bis 94 Gew.-% Silber, 3 Gew.-% bis 5 Gew.-% Nickel und 3 Gew.-% bis 5 Gew.-% Zinnoxid.

Tatsächlich vereinigt eine solche Legierung die Vorteile der beiden oben besprochenen Silberlegierungen, nämlich die gute Herstell- und Verarbeitbarkeit und das günstige Abbrandverhalten bei geringer Materialwanderung, wobei die Abbrandrückstände nicht leitend sind. Außerdem stellt sich ein verhältnismäßig geringer Kontaktwiderstand ein, und schließlich muß auch auf die Polarität der aus diesem Kontaktwerkstoff hergestellten Kontakte keine Rücksicht genommen werden. Das Material ist hierbei so duktil, daß ohne weiteres auch dünne Kontaktdrähte herstellbar sind, die zum direkten Einnieten in entsprechende Kontaktstücke (Kontaktfedern) eingesetzt werden können.

## Patentansprüche

1. Silber-Kontaktwerkstoff zum Herstellen von für Gleich- und Wechselstrom verwendbaren Kontakten, insbesondere zum Herstellen von Kontaktdraht, der zum direkten Einnieten in Kontaktstücke (Kontaktfedern) geeignet ist,
gekennzeichnet
durch eine Silberlegierung mit Legierungsbetandteilen von Nickel und Zinnoxid.

2. Silber-Kontaktwerkstoff,
gekennzeichnet
durch eine Silberlegierung aus 90 Gew.-% bis 94 Gew.-% Silber, 3 Gew.-% bis 5 Gew.-% Nickel und 3 Gew.-% bis 5 Gew.-% Zinnoxid.
